# FASCICULE DE BREVET EUROPEEN

(11) **EP 3 514 132 B1**
(45) Date de publication et mention de la délivrance du brevet: **04.10.2023**
(21) Numéro de dépôt: 19151002.3
(22) Date de dépôt: 09.01.2019
(51) Int. Cl.: C06B 33/12, C06C 5/06

(54) **COMPOSITION RETARD PYROTECHNIQUE**
PYROTECHNISCHE VERZÖGERUNGSZUSAMMENSETZUNG
PYROTECHNICAL DELAY COMPOSITION

(30) Priorité: 17.01.2018 FR 1800062
(43) Date de publication de la demande: 24.07.2019
(73) Titulaire: Nexter Munitions, 78034 Versailles Cedex (FR)
(72) Inventeur: BIESSE, Arthur, 18023 BOURGES (FR)
(74) Mandataire: Cabinet Chaillot

(56) Documents cités:
- WO-A2-2017/084916
- DE-A1-102015 014 379
- FR-A1- 2 706 449
- US-A1- 2005 109 230

## Description

Le domaine technique de l'invention est celui des compositions retard pyrotechniques.

De telles compositions sont bien connues. Elles sont mises en oeuvre sous forme de colonnes retard rigides ou bien de cordeaux souples sous gaine métallique et permettent d'assurer le déclenchement d'un évènement pyrotechnique à l'issue d'un intervalle de temps déterminé.

On les utilise par exemple dans le domaine munitionnaire pour provoquer une autodestruction d'une munition qui n'a pas atteint sa cible. On les utilise également dans le domaine spatial pour réaliser des cordeaux retard entre différents composants d'un lanceur balistique.

De nombreuses compositions pyrotechniques ont été mises au point par le passé.

Parmi les plus classiques on connaît des compositions associant le tungstène, le chromate de baryum et le perchlorate de potassium. On peut aussi incorporer dans ces compositions de la silice ultrafine, tel que décrit par le brevet FR2706449.

Ces compositions présentent l'avantage de générer peu de gaz et peuvent être mises sous la forme de cordeaux de diamètre réduit (diamètre de gaine inférieur à 4 mm), sans risquer l'éclatement du cordeau ou l'arrêt de combustion.

Cependant elles mettent en oeuvre un composé à base de chrome (le chromate de Baryum - BaCrO4) pour lequel la toxicité du chrome conduit à son interdiction d'emploi (directives européennes REACH).

Il est donc nécessaire de définir une composition retard moins toxique mais ayant les mêmes propriétés que celles de la composition connue : vitesse de combustion réduite (inférieure à 4 mm/s sous gaine souple de diamètre faible (inférieur à 3mm), absence de gaz, fiabilité de la combustion pour toute la gamme de température qui est requise pour les applications militaires et spatiales (de -40°C à +60°C).

Il a été proposé par le brevet WO2017/084916 de remplacer cette composition par une nouvelle composition retard associant un ou plusieurs oxydes de fer avec du zirconium ou de l'hydrure de zirconium. Cependant cette nouvelle composition est susceptible de générer des points chauds au niveau de la zone de réaction et, selon ce brevet, il est nécessaire de prévoir un ou plusieurs additifs générateurs de scories pour atténuer la réaction.

Il en résulte une composition pyrotechnique complexe, comportant de nombreux composants dont le dosage s'avère délicat.

C'est le but de l'invention que de proposer une composition pyrotechnique retard dépourvue de composés de Chrome, donc conforme aux directives REACH, cette composition retard ayant une formulation assurant un fonctionnement fiable sans arrêt de combustion pour des diamètres réduits.

Plus particulièrement cette composition permet de réaliser des cordeaux retard comportant une gaine à base d'étain et de Bismuth, cordeaux dont le diamètre externe de la gaine est compris entre 7,2 mm et 2,6 mm et pouvant, par un choix de formulation adapté, assurer une vitesse de combustion de 2,64 mm/s à 4,0 mm/s.

Ainsi l'invention a pour objet une composition retard pyrotechnique comprenant au moins un oxydant et au moins un réducteur, composition qui est caractérisée en ce qu'elle comporte du tungstène comme premier réducteur, un premier oxydant constitué par le tétraoxyde de trifer et un deuxième oxydant ayant une teneur en oxygène supérieure à celle du premier oxydant, le deuxième oxydant étant choisi parmi les oxydants suivants : Perchlorate de Potassium, Peroxyde de Baryum, Oxyde de Bismuth, Pentoxyde de Diiode.

Le tétraoxyde de trifer est un oxyde de fer bien connu qui se trouve à l'état naturel sous la forme du minerai appelé magnétite. C'est un matériau non toxique et peu coûteux. Il présente l'inconvénient d'être un oxydant relativement faible. En effet la masse d'oxygène qu'il peut libérer par masse de matériau est de l'ordre de 28%.

Le risque avec un tel matériau est donc de voir la combustion du retard s'interrompre.

A titre comparatif le Chromate de Baryum de la composition retard connue peut libérer 63% de sa masse en oxygène.

Le brevet WO2017/084916 pallie cet inconvénient en associant l'oxyde de fer à un réducteur fort tel que le zirconium. Cependant, la réaction conduit alors à la production de métal restant incandescent, le zirconium réagit fortement avec le fer réduit en entraînant une réaction de type intermétallique. Il devient alors nécessaire d'atténuer la combustion avec des matériaux générateurs de scories.

L'invention propose au contraire de conserver le tungstène comme réducteur. En effet sa capacité de réduction (3,98 grammes de réducteur pour un gramme d'oxygène) est bonne bien qu'inférieure à celle du Zirconium et il a par ailleurs une forte conductivité thermique (174 Wm⁻¹K⁻¹) ce qui lui permet de d'évacuer les calories et de diminuer la vitesse de combustion de la composition par drainage de la chaleur de réaction.

Afin d'éviter un arrêt de la combustion du retard, le tétraoxyde de trifer est associé à un deuxième oxydant qui a une teneur en oxygène supérieure à celle du tétraoxyde de trifer.

Ce deuxième oxydant permet de pallier les faiblesses du tétraoxyde de trifer.

On pourra choisir un des oxydants suivants : Perchlorate de Potassium, Peroxyde de Baryum, Oxyde de Bismuth, Pentoxyde de Diiode.

On choisira de façon préférée le Perchlorate de Potassium comme deuxième oxydant. En effet la teneur en oxygène du Perchlorate de potassium est de 46,2% ce qui est relativement élevé. Il suffit donc d'une quantité réduite de cet oxydant pour garder un front de combustion uniforme.

Avantageusement la composition selon l'invention pourra comporter un deuxième réducteur constitué par l'aluminium.

Cet ajout d'aluminium permet de corriger la vitesse de combustion du retard.

La composition retard comprendra donc: de 20% à 60% en masse de tungstène et de 30% à 70% en masse de tétraoxyde de trifer.

Plus précisément, la composition retard selon l'invention aura la composition suivante :
20% à 60% en masse de tungstène,
30% à 70% en masse de tétraoxyde de trifer,
1% à 30% en masse de perchlorate de potassium,
0% à 10 % en masse d'aluminium.

D'une façon préférée, la composition retard selon l'invention aura la composition suivante :
30% à 40% en masse de tungstène,
45% à 55% en masse de tétraoxyde de trifer,
5% à 15% en masse de perchlorate de potassium,
0% à 10% en masse d'aluminium.

Les exemples de compositions qui vont être décrits maintenant, de façon non limitative, permettent de mettre en évidence d'autres avantages de la composition selon l'invention.

Dans toutes les compositions réalisées, le tungstène choisi a une granulométrie comprise entre 0,2 mm et 0,315 mm.

La granulométrie du tétraoxyde de trifer est comprise entre 0,2 mm et 0,315 mm.

Celle du perchlorate de potassium est entre 0,2 mm et 0,315 mm.

Celle de l'Aluminium est entre 0,2 mm et 0,315 mm.

Une première série d'essais a été réalisée avec des compositions retard sous cordeau étain.

Les matériaux sont mélangés à sec et comprimés dans un tube métallique ductile en étain de 17 mm de diamètre extérieur initial puis le tube chargé est progressivement réduit en diamètre par passage au travers de filières pour obtenir un cordeau retard de 3 mm de diamètre extérieur.

On place ensuite une composition d'allumage en entrée du tube pouvant amorcer le retard (par exemple une composition classique associant Titane et Carbone).

On réalise ainsi plusieurs tubes ayant une longueur de 300 mm. On mesure ensuite la durée de combustion de chaque tube chargé de composition retard.

Le tableau ci-dessous liste différentes compositions qui ont été réalisées et dont on a mesuré la vitesse de combustion. Les pourcentages qui sont donnés sont relatifs à la masse totale de la composition.

| | **Tungstène W (%)** | **Aluminium Al (%)** | **Tétraoxyde de trifer Fe₃O₄ (%)** | **Perchlorate de potassium KClO₄ (%)** | **Vitesse de combustion (mm/s)** |
|---|---|---|---|---|---|
| Exemple 1 | 39 | / | 50 | 11 | 4,44 |
| Exemple 2 | 31 | 8 | 50 | 11 | 4,35 |
| Exemple 3 | 25 | 14 | 50 | 11 | 4, 17 |
| Exemple 4 | 25 | 8 | 56 | 11 | 3,45 |

On remarque que l'augmentation relative de la masse de tétraoxyde de trifer permet de réduire la vitesse de combustion (exemple 4).

En confinement sous gaine, l'aluminium diminue la vitesse de combustion du retard.

D'autres essais ont permis de vérifier que, si le Perchlorate de potassium était omis, l'initiation du retard ne pouvait pas se faire avec la composition d'allumage choisie (Titane / carbone). Mais d'autres compositions d'allumage pourraient être envisagées.

Une autre série d'essais a été réalisée avec d'autres compositions dans lesquelles on a fait varier le taux d'aluminium.

Ces essais ont été réalisés dans une configuration d'allumage de la composition sur une gouttière, donc sans le confinement assuré par un cordeau.

Les résultats sont synthétisés dans le tableau suivant :

| | **Tungstène W (%)** | **Aluminium Al (%)** | **Tétraoxyde de trifer Fe₃O₄ (%)** | **Perchlorate de potassium KClO₄ (%)** | **Vitesse de combustion (mm/s)** |
|---|---|---|---|---|---|
| Exemple 5 | 38 | 1 | 50 | 11 | 0,87 |
| Exemple 6 | 35 | 4 | 50 | 11 | 1,01 |

On remarque l'effet accélérateur de la combustion assuré par l'aluminium dans cette configuration de combustion non confinée.

Ces dernières compositions pourraient également être mises en forme sous gaine d'étain. Les vitesses de combustion seraient alors plus fortes (de l'ordre de 3,5 mm/s à 4,5 mm/s pour une gaine d'étain de diamètre externe 3,1 mm).

## Revendications

1. Composition retard pyrotechnique comprenant au moins un oxydant et au moins un réducteur, composition ***caractérisée en ce qu**'*elle comporte du tungstène comme premier réducteur, un premier oxydant constitué par le tétraoxyde de trifer et un deuxième oxydant ayant une teneur en oxygène supérieure à celle du premier oxydant, le deuxième oxydant étant choisi parmi les oxydants suivants : Perchlorate de Potassium, Peroxyde de Baryum, Oxyde de Bismuth, Pentoxyde de Diiode.

2. Composition retard pyrotechnique selon la revendication 1, **caractérisée en ce qu'**elle comporte un deuxième réducteur constitué par l'aluminium.

3. Composition retard pyrotechnique selon une des revendications 1 ou 2, **caractérisée en ce qu'**elle comprend : de 20% à 60% en masse de tungstène et de 30% à 70% en masse de tétraoxyde de trifer.

4. Composition retard pyrotechnique selon la revendication 3, **caractérisée en ce qu'**elle comprend :
20% à 60% en masse de tungstène,
30% à 70% en masse de tétraoxyde de trifer,
1% à 30% en masse de perchlorate de potassium,
0% à 14% en masse d'aluminium.

5. Composition retard pyrotechnique selon la revendication 4, **caractérisée en ce qu'**elle comprend :
30% à 40% en masse de tungstène,
45% à 55% en masse de tétraoxyde de trifer,
5% à 15% en masse de perchlorate de potassium,
0% à 14% en masse d'aluminium.

6. Composition retard pyrotechnique selon la revendication 5, **caractérisée en ce qu'**elle comprend :
39% en masse de tungstène,
50% en masse de tétraoxyde de trifer,
11% en masse de perchlorate de potassium.

7. Composition retard pyrotechnique selon la revendication 5, **caractérisée en ce qu'**elle comprend :
31% en masse de tungstène,
8% en masse d'aluminium,
50% en masse de tétraoxyde de trifer,
11% en masse de perchlorate de potassium.

8. Composition retard pyrotechnique selon la revendication 4, **caractérisée en ce qu'**elle comprend :
25% en masse de tungstène,
14% en masse d'aluminium,
50% en masse de tétraoxyde de trifer,
11% en masse de perchlorate de potassium.

9. Composition retard pyrotechnique selon la revendication 4, **caractérisée en ce qu'**elle comprend :
25% en masse de tungstène,
8% en masse d'aluminium,
56% en masse de tétraoxyde de trifer,
11% en masse de perchlorate de potassium.

10. Composition retard pyrotechnique selon la revendication 5, **caractérisée en ce qu'**elle comprend :
38% en masse de tungstène,
1% en masse d'aluminium,
50% en masse de tétraoxyde de trifer,
11% en masse de perchlorate de potassium.

11. Composition retard pyrotechnique selon la revendication 5, **caractérisée en ce qu'**elle comprend :
35% en masse de tungstène,
4% en masse d'aluminium,
50% en masse de tétraoxyde de trifer,
11% en masse de perchlorate de potassium.

## Patentansprüche

1. - Pyrotechnische Verzögerungszusammensetzung, umfassend mindestens ein Oxidationsmittel und mindestens ein Reduktionsmittel, wobei die Zusammensetzung **dadurch gekennzeichnet ist, dass** sie Wolfram als erstes Reduktionsmittel umfasst, ein erstens Oxidationsmittel, das aus Trieisentetraoxid besteht, und ein zweites Oxidationsmittel mit einem Sauerstoffgehalt von mehr als demjenigen des ersten Oxidationsmittels, wobei das zweite Oxidationsmittel aus den folgenden Oxidationsmitteln ausgewählt ist: Kaliumperchlorat, Bariumperoxid, Bismutoxid, Diiodpentoxid.

2. - Pyrotechnische Verzögerungszusammensetzung nach Anspruch 1, **dadurch gekennzeichnet, dass** sie ein zweites Reduktionsmittel umfasst, das aus Aluminium besteht.

3. - Pyrotechnische Verzögerungszusammensetzung nach einem der Ansprüche 1 oder 2, **dadurch gekennzeichnet, dass** sie Folgendes umfasst: 20 bis 60 Massenprozent Wolfram und 30 bis 70 Massenprozent Trieisentetraoxid.

4. - Pyrotechnische Verzögerungszusammensetzung nach Anspruch 3, **dadurch gekennzeichnet, dass** sie Folgendes umfasst:
20 bis 60 Massenprozent Wolfram,
30 bis 70 Massenprozent Trieisentetraoxid,
1 bis 30 Massenprozent Kaliumperchlorat,
0 bis 14 Massenprozent Aluminium.

5. - Pyrotechnische Verzögerungszusammensetzung nach Anspruch 4, **dadurch gekennzeichnet, dass** sie Folgendes umfasst:
30 bis 40 Massenprozent Wolfram,
45 bis 55 Massenprozent Trieisentetraoxid,
5 bis 15 Massenprozent Kaliumperchlorat,
0 bis 14 Massenprozent Aluminium.

6. - Pyrotechnische Verzögerungszusammensetzung nach Anspruch 5, **dadurch gekennzeichnet, dass** sie Folgendes umfasst:
39 Massenprozent Wolfram,
50 Massenprozent Trieisentetraoxid,
11 Massenprozent Kaliumperchlorat.

7. - Pyrotechnische Verzögerungszusammensetzung nach Anspruch 5, **dadurch gekennzeichnet, dass** sie Folgendes umfasst:
31 Massenprozent Wolfram,
8 Massenprozent Aluminium,
50 Massenprozent Trieisentetraoxid,
11 Massenprozent Kaliumperchlorat.

8. - Pyrotechnische Verzögerungszusammensetzung nach Anspruch 4, **dadurch gekennzeichnet, dass** sie Folgendes umfasst:
25 Massenprozent Wolfram,
14 Massenprozent Aluminium,
50 Massenprozent Trieisentetraoxid,
11 Massenprozent Kaliumperchlorat.

9. - Pyrotechnische Verzögerungszusammensetzung nach Anspruch 4, **dadurch gekennzeichnet, dass** sie Folgendes umfasst:
25 Massenprozent Wolfram,
8 Massenprozent Aluminium,
56 Massenprozent Trieisentetraoxid,
11 Massenprozent Kaliumperchlorat.

10. - Pyrotechnische Verzögerungszusammensetzung nach Anspruch 5, **dadurch gekennzeichnet, dass** sie Folgendes umfasst:
38 Massenprozent Wolfram,
1 Massenprozent Aluminium,
50 Massenprozent Trieisentetraoxid,
11 Massenprozent Kaliumperchlorat.

11. - Pyrotechnische Verzögerungszusammensetzung nach Anspruch 5, **dadurch gekennzeichnet, dass** sie Folgendes umfasst:
35 Massenprozent Wolfram,
4 Massenprozent Aluminium,
50 Massenprozent Trieisentetraoxid,
11 Massenprozent Kaliumperchlorat.

## Claims

1. - Pyrotechnic delay composition comprising at least one oxidant and at least one reducing agent, the composition being **characterised in that** it comprises tungsten as the first reducing agent, a first oxidant consisting of triiron tetraoxide and a second oxidant having an oxygen content greater than that of the first oxidant, the second oxidant being selected from among the following oxidants: potassium perchlorate, barium peroxide, bismuth oxide, diiodine pentoxide.

2. - Pyrotechnic delay composition according to claim 1, **characterised in that** it comprises a second reducing agent consisting of aluminum.

3. - Pyrotechnic delay composition according to any one of claims 1 and 2, **characterised in that** it comprises: from 20% to 60% by weight of tungsten, and from 30% to 70% by weight of triiron tetraoxide.

4. - Pyrotechnic delay composition according to claim 3, **characterised in that** it comprises:
20% to 60% by weight of tungsten,
30% to 70% by weight of triiron tetraoxide,
1% to 30% by weight of potassium perchlorate,
0% to 14% by weight of aluminum.

5. - Pyrotechnic delay composition according to claim 4, **characterised in that** it comprises:
30% to 40% by weight of tungsten,
45% to 55% by weight of triiron tetraoxide,
5% to 15% by weight of potassium perchlorate,
0% to 14% by weight of aluminum.

6. - Pyrotechnic delay composition according to claim 5, **characterised in that** it comprises:
39% by weight of tungsten,
50% by mass of triiron tetraoxide,
11% by weight of potassium perchlorate.

7. - Pyrotechnic delay composition according to claim 5, **characterised in that** it comprises:
31% by weight of tungsten,
8% by weight of aluminum,
50% by weight of triiron tetraoxide,
11% by weight of potassium perchlorate.

8. - Pyrotechnic delay composition according to claim 4, **characterised in that** it comprises:
25% by weight of tungsten,
14% by weight of aluminum,
50% by weight of triiron tetraoxide,
11% by weight of potassium perchlorate.

9. - Pyrotechnic delay composition according to claim 4, **characterised in that** it comprises:
25% by weight of tungsten,
8% by weight of aluminum,
56% by weight of triiron tetraoxide,
11% by weight of potassium perchlorate.

10. - Pyrotechnic delay composition according to claim 5, **characterised in that** it comprises:
38% by weight of tungsten,
1% by weight of aluminum,
50% by weight of triiron tetraoxide,
11% by weight of potassium perchlorate.

11. - Pyrotechnic delay composition according to claim 5, **characterised in that** it comprises:
35% by weight of tungsten,
4% by weight of aluminum,
50% by weight of triiron tetraoxide,
11% by weight of potassium perchlorate.
